# EUROPÄISCHE PATENTSCHRIFT

(11) **EP 0 255 799 B1**
(45) Veröffentlichungstag und Bekanntmachung des Hinweises auf die Patenterteilung: **12.09.1990**
(21) Anmeldenummer: 87810400.9
(22) Anmeldetag: 16.07.1987
(51) Int. Cl.: C22C 21/00, C22F 1/04

(54) **Verfahren zur Herstellung warmfester Aluminiumlegierungs - Erzeugnisse**
Process for the production of heat-resistant aluminium alloys
Procédé pour la production des alliages à base d'aluminium résistant à la chaleur

(30) Priorität: 04.08.1986 CH 3112/86
(43) Veröffentlichungstag der Anmeldung: 10.02.1988
(73) Patentinhaber: ALUSUISSE-LONZA SERVICES AG, 8034 Zürich (CH)
(72) Erfinder: Höllrigl, Günter, CH-8200 Schaffhausen (CH); Bichsel, Heinz, CH-8212 Neuhausen am Rheinfall (CH)

(56) Entgegenhaltungen:
- BE-A- 640 591
- DE-A- 2 911 295
- FR-A- 2 135 642
- GB-A- 1 192 281

## Beschreibung

Die Erfindung betrifft ein Verfahren zur Herstellung warmfester Erzeugnisse aus einem naturharten Aluminium-Knetwerkstoff vom Typ AIMn.

Es ist eine Reihe von nichtaushärtbaren Aluminium-Knetlegierungen bekannt, welche eine hohe Warmfestigkeit bzw. einen stark verzögerten Rekristallisationsablauf aufweisen. Ein Grossteil davon enthält mindestens 1 % Mangan. Aus diesen Werkstoffen werden Erzeugnisse hergestellt, welche im Dauerbetrieb Temperaturen von mehr als 250 _{°}C unterworfen werden. Zudem kann mit diesen Werkstoffen eine für viele Anwendungsgebiete hinreichende Duktilität, Verformbarkeit und Korrosionsbeständigkeit erzielt werden. Für solche Anwendungen wird beispielsweise die unter dem Markennamen HEDDAL 1220 bekannte Legierung eingesetzt; diese besteht aus 1.2 bis 1.8 % Mangan, 0.1 bis 0.4 % Silizium, 0.2 bis 0.7 % Eisen, bis 0.1 % Kupfer, 0.1 bis 0.5 % Titan + Zirkon, je bis 0.05 %, gesamthaft bis 0.15 % anderen Elementen und Rest Aluminium. Die Legierung wird allgemein stranggegossen, bei 450 bis 500 _{°}C während 5 bis 10 Stunden geglüht, warm umgeformt, auf die Endabmessungen kalt verformt und gegebenenfalls teilentfestigt. Höchsten Anforderungen an die kalt-, insbesondere kaltmassiv-Umformbarkeit, an die Korrosionsbeständigkeit bei extremer Beaufschlagung und an die Warmfestigkeit bei übermässigen Dauerbetriebstemperaturen sowie höchsten Kurzzeittemperaturen genügen derartige Erzeugnisse jedoch nicht.

Der Erfindung liegt daher die Aufgabe zugrunde, ein Verfahren zur Herstellung von Erzeugnissen zu schaffen, welche auch den genannten höchsten Anforderungen genügen.

Erfindungsgemäss wird die Aufgabe gelöst indem eine Legierung, bestehend aus 1.2 bis 2.0 Gew.-% Mangan, 0.20 bis 0.5 % Silizium, 0.20 bis 0.35 % Chrom, bis 0.6 % Kupfer, bis 0.10 % Eisen, bevorzugt bis 0.08 % Eisen, Rest Aluminium und gesamthaft bis 0.4 % anderen Elementen gegossen und innerhalb höchstens 0.5 Stunden auf unter 410 _{°}C abgekühlt wird, indem die Weiterverarbeitung der Legierung eine Wärmebehandlung von 3 bis 24 Stunden im Temperaturbereich von 290 bis 410 _{°}C einschliesst, sowie indem bei der Weiterverarbeitung allenfalls nötige Verweilzeiten im Temperaturbereich zwischen 410 und 460 _{°}C auf insgesamt höchstens 1 Stunde und diejenigen bei Temperaturen oberhalb 460 _{°}C auf höchstens 20 Minuten begrenzt werden.

Eine bevorzugte Ausführungsform des erfindungsgemässen Verfahrens besteht darin, den Mangangehalt der Legierung auf 1.2 bis 1.7 % zu beschränken, die Legierung zu einem Strang von mindestens 40 mm Dicke zu vergiessen und diesen nach einer 3- bis 24-stündigen Wärmebehandlung bei 290 bis 410 _{°}C bei einer Temperatur von höchtens 470 _{°}C warm umzuformen.

In einer zweckmässigen Ausführung dieses Verfahrens wird die 3- bis 24-stündige Wärmebehandlung bei 290 bis 410 _{°}C in das Aufheizen des Gussstranges zur Warmumformtemperatur integriert.

Liegt die vor der Warmumformung zu erreichende Temperatur oberhalb 410 _{°}C, kann die entsprechende Aufheizstufe induktiv erfolgen.

Das Resultat der Wärmebehandlung bei 290 bis 410 _{°}C ist in jedem Fall, auch nach ev. vorgeschalteten Umformoperationen ein nicht rekristallisiertes Gefüge.

In alternativer Ausgestaltung des erfindungsgemässen Verfahrens beträgt der Mangan-Gehalt der Legierung 1.5 bis 2.0 %. Diese wird zu einem Band von 5 bis 15 mm Dicke vergossen, auf Enddicke kaltgewalzt und anschliessend der 3 bis 24- stündigen, nicht rekristallisierenden Wärmebehandlung bei 290 bis 410 _{°}C ausgesetzt. Der bevorzugte Bereich der Wärmebehandlung liegt bei 350 bis 400 _{°}C während 3 bis 8 Stunden.

Weitere Vorteile, Merkmale und Einzelheiten der Erfindung ergeben sich,aus der nachfolgenden Beschreibung bevorzugter Ausführungsbeispiele.

### Beispiel 1

Eine Legierung mit 1.45 % Mn, 0.34 % Si, 0.24 % Cr, 0.18 % Cu, 0.06 % Fe, 0.02 % Ti, Rest Aluminium wurde zu zwei Rundbarren mit 155 mm Durchmesser stranggegossen. Beide Rundbarren wurden als Strangpressbolzen eingesetzt. Das Anwärmen der Bolzen wurde so gestaltet, dass die Aufheizzeit zwischen 350 und 390 _{°}C 6 Stunden betrug. Anschliessend wurden die Bolzen induktiv rasch auf 445 _{°}C angewärmt und zu einer Rundstange mit 36 mm Durchmesser, bzw. mehrsträn gig zu einem Rohr mit 36 mm Aussendurchmesser und 1.0 mm Wandstärke verpresst. Die Austrittstemperatur betrug in beiden Fällen etwa 460 _{°}C. Die Profile wurden im bewegten Luftstrom abgekühlt. Von der Rundstange wurden 25 mm hohe Fliesspressbutzen geschnitten und diese zu 200 mm hohen Bechern mit 1 mm Wandstärke kaltfliessgepresst.

Warmzugsversuche von Rohrwandabschnitten ergaben bei 350 °C eine Fliessspannung von 62 MPa und bei 400 °C eine solche von 43 MPa (bei einer Dehngeschwindigkeit von 8.3x10-⁴/s). Rohre und Becher wurden während 400 Stunden einer Temperatur von 350 _{°}C ausgesetzt. Die resultierende Raumtemperatur-Streckgrenze R_{P0}0₂ von Becherwandabschnitten betrug 151 MPa. Zudem wurden die Rohre und Becher verschlossen und evakuiert und während 7 Tagen einer Temperatur von 450 °C ausgesetzt. Es konnte keine Gestaltsänderung festgestellt werden.

### Beispiel 2

Eine Legierung mit 1.75 % Mn, 0.33 % Si, 0.25 % Cr, 0.14 % Cu, 0.07 % Fe, 0.02 % Ti, Rest Aluminium wurde zwischen zwei innengekühlten Walzen zu einem Band von 7 mm Dicke vergossen. Die Austrittstemperatur betrug 270 _{°}C. Das Band wurde auf eine Dicke von 1.0 mm kaltgewalzt und anschliessen während 5 Stunden bei 360 _{°}C geglüht. Das geglühte Band wies ein stabiles, polygonisiertes Subkomgefüge auf; die Raumtemperatur-Streckgrenze Rpo.2 betrug 202 MPa und die Bruchdehnung As 15%.

Warmzugversuche an Blechstreifen ergaben bei 350 _{°}C eine Fliessspannung von 92 MPa und bei 400 _{°}C eine solche von 74 MPa (bei einer Dehngeschwindigkeit von 8.3x10-⁴/s). Während 400 Stunden einer Temperatur von 350 °C ausgesetzte Bleche wiesen eine RT-Rpo.₂ von 166 MPa auf. 120 Tage lang bei 300 _{°}C gelagerte Blechmuster erzielten ein RT-Rpo.₂ von 174 MPa.

Blechronden wurden innerhalb von 20 s auf 600_{°}C aufgeheizt und einer raschen Stauchung (mit einer Geschwindigkeit von etwa 0.3/s) unterworfen. Die Fliessspannung betrug ca. 55 MPa.

## Patentansprüche

1. Verfahren zur Herstellung warmfester Erzeugnisse aus einem Aluminiumwerkstoff vom Typ AIMn,
dadurch gekennzeichnet,
dass eine Legierung, bestehend aus 1.2 bis 2.0 % Mangan, 0.20 bis 0.5 % Silizium, 0.20 bis 0.35 % Chrom, bis 0.6 % Kupfer, bis 0.10 % Eisen, Rest Aluminium und gesamthaft bis 0.4 % anderen Elementen gegossen und innerhalb höchstens ½ Stunde auf unter 410_{°}C abgekühlt wird und die Weiterverarbeitung der Legierung eine Wärmebehandlung von 3 bis 24 Stunden im Temperaturbereich von 290 bis 410_{°}C einschliesst, sowie dass bei der Weiterverarbeitung allenfalls nötige Verweilzeiten im Temperaturbereich zwischen 410 und 460_{°}C auf insgesamt höchstens 1 Stunde und diejenigen bei Temperaturen oberhalb 460_{°}C auf höchstens 20 Minuten begrenzt werden.

2. Verfahren nach Anspruch 1, dadurch gekennzeichnet, dass der Mangan-Gehalt der Legierung 1.2 bis 1.7 % beträgt, die Legierung zu einem Strang von mindestens 40 mm Dicke vergossen und dieser nach der Wärmebehandlung bei 290 bis 410 _{°}C bei einer Temperatur von höchstens 470 _{°}C warm umgeformt wird.

3. Verfahren nach Anspruch 2, dadurch gekennzeichnet, dass die Wärmebehandlung bei 290 bis 410 _{°}C in das Aufheizen des Gussstranges zur Warmumformtemperatur integriert ist.

4. Verfahren nach Anspruch 1, dadurch gekennzeichnet, dass der Mangan-Gehalt der Legierung 1.5 bis 2.0 % beträgt, die Legierung zu einem Band von 5 bis 15 mm Dicke vergossen, dieses auf Enddicke kaltgewalzt und anschliessend bei 290 bis 410 _{°}C, vorzugsweise bei 350 bis 400 _{°}C, wärmebehandelt wird.

## Claims

1. Process for the production of heat resistant products made of an aluminium material of the type AIMn, characterized in that an alloy, consisting of 1.2 to 2.0% manganese, 0.20 to 0.5% silicon, 0.20 to 0.35% chromium, up to 0.6% copper, up to 0.10% iron, the remainder aluminium and in total up to 0.4% of other elements, is cast and cooled within a maximum of ½ an hour to below 410_{°}C and the further processing of the alloy includes a heat treatment of 3 to 24 hours in a temperature range of 290 to 410_{°}C, and in that, during the further processing, any required residence times in the temperature range between 410 and 460°C are limited to a maximum total of 1 hour and those at temperatures above 460_{°}C to a maximum of 20 minutes.

2. Process according to Claim 1, characterized in that the manganese content of the alloy is 1.2 to 1.7%, the alloy is cast to form a billet with a thickness of at least 40 mm and the said billet is hot formed at a maximum temperature of 470_{°}C after the heat treatment at 290 to 410_{°}C.

3. Process according to Claim 2, characterized in that the heat treatment at 290 to 410°C is integrated in the heating of the cast billet up to the hot forming temperature.

4. Process according to Claim 1, characterized in that the manganese content of the alloy is 1.5 to 2.0%, the alloy is cast to form a strip with a thickness of 5 to 15 mm, the said strip is cold rolled to form the final thickness and subsequently heat treated at 290 to 410_{°}C, preferably at 350 to 400_{°}C.

## Revendications

1. Procédé pour la fabrication de produits résistant à la chaleur à partir d'un matériau d'aluminium du type AIMn caractérisé en ce qu'un alliage consistant en 1,2 à 2,0% de manganèse, 0,20 à 0,5% de silicium, 0,20 à 0,35% de chrome, jusqu'à 0,6% de cuivre, jusqu'à 0,10 % de fer, le reste d'aluminium et au total jusqu'à 0,4% d'autres éléments est coulé et refroidi au-dessous de 410_{°}C en au plus ½ h et le traitement ultérieur de l'alliage comprend un traitement thermique de 3 à 24 h dans l'intervalle de températures de 290 à 410_{°}C, et en ce que dans le traitement ultérieur, les durées de séjour à la rigueur nécessaires dans l'intervalle de températures entre 410 et 460_{°}C sont limitées au total à au plus 1 h et celles à des températures de plus de 460_{°}C à au plus 20 min.

2. Procédé selon la revendication 1, caractérisé en ce que la teneur en manganèse de l'alliage est de 1,2 à 1,7%, l'alliage est coulé en une barre d'au moins 40 mm d'épaisseur et celle-ci est faconné à chaud, après le traitement thermique à 290-410_{°}C, à une température de 470_{°}C au plus.

3. Procédé selon la revendication 2, caractérisé en ce que le traitement thermique à 290-410_{°}C est intégré dans le chauffage de la barre coulée à la température de façonnage à chaud.

4. Procédé selon la revendication 1, caractérisé en ce que la teneur en manganèse de l'alliage est de 1,5 à 2,0%, l'alliage est coulé en une bande de 5 à 15 mm d'épaisseur, celle-ci est laminée à froid à l'épaisseur finale et ensuite soumise à un traitement à chaud à 290-410_{°}C, de préférence à 350-400_{°}C.
